# FASCICULE DE BREVET EUROPEEN

(11) **EP 0 037 782 B1**
(45) Date de publication et mention de la délivrance du brevet: **02.11.1983**
(21) Numéro de dépôt: 81400536.9
(22) Date de dépôt: 02.04.1981
(51) Int. Cl.: C10L 9/06

(54) **Procédé de modification des propriétés d'un charbon gonflant, installation pour la mise en oeuvre du procédé et enceinte de traitement par fluidisation et broyage**
Verfahren zur Modifizierung der Eigenschaften blähender Kohle, Einrichtung zur Durchführung des Verfahrens und Gefäss zur Behandlung durch Wirbeln und Mahlen
Process for the modification of the properties of swelling coal, system for carrying out the process and vessel for treatment by fluidizing and grinding

(30) Priorité: 04.04.1980 FR 8007726
(43) Date de publication de la demande: 14.10.1981
(73) Titulaire: Etablissement public dit: CHARBONNAGES DE FRANCE, 75008 Paris (FR)
(72) Inventeur: Delessard, Serge Louis Joseph E., F-57600 Forbach (Moselle) (FR); Puff, Roger Marcel, F-57800 Freyming-Merlebach (Moselle) (FR); Kita, Jean-Claude, F-57600 Forbach (Moselle) (FR)
(74) Mandataire: Ducas, Michel Louis Marie

## Description

L'invention a pour objet un procédé de modification par oxydation ménagée des propriétés de gonflement d'un charbon gonflant d'indice de gonflement AFNOR compris entre 2,5 et 6, tel qu'un flambant gras, ainsi qu'une installation pour la mise en oeuvre du procédé et une enceinte de traitement par fluidisation et broyage.

La fabrication de semi-coke en four tournant ou en litfluidisé partir de fines impose l'utilisation de charbons peu gonflants, de manière à éviter le collage et l'agglomération des fines. De même, pour la fabrication de coke moulé, il peut être souhaitable de disposer de charbons à faible indice de gonflement.

On a déjà proposé, par le brevet FR No 1332711, d'oxyder des fines de charbon par fluidisation, avec un fort recyclage, dans un lit dont la température est supérieure à 300° C et inférieure à la température de fusion du charbon, au moyen d'un gaz contenant de l'oxygène, par exemple par des fumées à 450° C contenant 18% d'oxygène. Le fait que les fines de charbon sont préalablement broyées oblige pratiquement à limiter la température des fumées aux environs de 450° C pour éviter une perte de matières volatiles, une trop forte dégradation ainsi qu'un début de ramollissement, et donc de collage, des particules les plus fines.

Le butde l'invention est de proposer un nouveau procédé, une nouvelle installation et une nouvelle enceinte permettant de modifier les propriétés de gonflement des charbons gonflants tout en conservant sensiblement leur teneur en matières volatiles, et par conséquent de permettre l'utilisation de tels charbons pour la fabrication du coke moulé ou du semi-coke en four tournant ou en lit fluidisé. Un autre but est d'éviter la dégradation des charbons traités tout en utilisant des fumées plus chaudes, et donc à effet plus rapide.

Ce but est atteint, selon l'invention, par un procédé dans lequel on soumet dans une enceinte de fluidisation comportant une zone supérieure rétrécie d'entraînement des fines dudit charbon à un traitement en lit fluidisé, dans lequel on règle la température à au moins 300° C au moyen de fumées chaudes de combustion ayant une teneur en oxygène supérieure à 10%, et par le fait qu'on introduit dans l'enceinte de fluidisation le charbon à une granulométrie plus grossière que la granulométrie des fines désirée et qu'on le soumet dans l'enceinte de fluidisation à un traitement de broyage.

On a montré précédemment les inconvénients du procédé connu par le brevet FR No 1332711. On voit que l'invention permet d'éviter ces inconvénients du fait qu'on peut, comme on le verra plus loin, travailler jusqu'à des températures de fumées de 800° C environ, auxquelles on peut exposer sans dommage le charbon en assez gros grains pour le broyer dans l'enceinte de fluidisation, où les particules maintenant plus fines du fait du broyage dans les fumées sont soumises à des gaz moins chauds, puisque ces gaz ont servi à sécher et/ou à chauffer le charbon jusqu'à la température désirée avant son fractionnement à la granulométrie finale.

Selon une caractéristique, on règle la température dans le lit fluidisé entre 300 et 360°C, de préférence au voisinage de 340° C, et on soumet les fines à un traitement de broyage par impact dans une zone de l'enceinte comprise entre le lit fluidisé et la zone rétrécie d'entraînement.

Selon un mode de réalisation avantageux, on sèche les fines avant de les introduire dans l'enceinte de fluidisation, de préférence en les introduisant dans un courant à vitesse d'entraînement des fumées chaudes de fluidisation.

Selon une caractéristique avantageuse, on règle la température des fumées chaudes de combustion à une valeur supérieure à 500° C et de préférence comprise entre 500 et 800° C. Le procédé permet en effet d'introduire le charbon humide dans l'installation sous forme de grains de l'ordre de un à quelques millimètres de diamètre qui peuvent supporter sans dommage le contact avec des gaz à température élevée. Il en résulte une augmentation importante de la capacité de production de l'installation.

Selon un mode de réalisation particulier, on amène les fines traitées à un récipient de stockage et on établit dans ce récipient de stockage une atmosphère appauvrie en oxygène; pour obtenir une atmosphère appauvrie en oxygène, on introduit dans ledit récipient de stockage une partie des fumées ayant entraîné les fines traitées.

Le but de l'invention est également atteint par une installation comprenant:
- une enceinte de traitement par fluidisation, à la base de laquelle débouche un conduit d'un agent gazeux de fluidisation et d'entraînement, et munie d'un mobile de broyage par impact,
- des moyens d'introduction dans ladite enceinte et/ou ledit conduit de fines de charbon à traiter,
- une conduite d'entraînement des fines traitées par l'agent gazeux se raccordant à la partie supérieure de l'enceinte de traitement par fluidisation,
- une chambre de combustion pour la production de l'agent gazeux de fluidisation et d'entraînement dirigé vers le conduit débouchant dans l'enceinte de traitement par fluidisation, ladite chambre de combustion comportant au moins un brûleur,
- des moyens de régulation d'un combustible liquide ou gazeux amené au brûleur, asservis à des moyens de mesures de température dans ladite enceinte, et des moyens de réglage du taux d'air de combustion, grâce au fait que le mobile de broyage par impact est disposé dans une zone intermédiaire de l'enceinte de traitement, son point le plus bas étant à au moins 1 m au-dessus de la zone de raccord entre la conduite de séchage des fines à traiter et l'enceinte de traitement, les moyens de réglage du taux d'air de combustion assurant un excès d'air.

Une telle installation présente donc des modifications, appropriées à la mise en oeuvre du procédé, par rapport à des installations de séchage et de préchauffage du charbon dans lesquelles le charbon humide préalablement broyé est mis en contact avec des fumées chaudes neutres, puis où le charbon et les fumées sont introduits dans une enceinte de fluidisation à la base de laquelle tourne un mobile de broyage. De telles installations sont par exemple décrites dans le brevet français N_{°} 1555546 du titulaire.

Il est avantageux, pour une installation comprenant une enceinte de stockage des fines traitées, que cette enceinte soit balayée par une partie des fumées de fluidisation et d'entraînement ayant entraîné les fines traitées hors de l'enceinte et les ayant transportées dans ladite enceinte de stockage.

L'invention concerne également une enceinte de traitement par fluidisation et broyage à la base de laquelle débouche un conduit d'un agent gazeux de fluidisation et d'entraînement et munie d'un mobile de broyage par impact, comportant des moyens d'introduction dans ladite enceinte et/ ou ledit conduit de matériaux granuleux et/ou pulvérulents et comportant une conduite d'entraînement des matériaux traités par l'agent gazeux se raccordant à la partie supérieure de l'enceinte de traitement par fluidisation et broyage, dans laquelle le mobile de broyage par impact est disposé dans une zone intermédiaire de l'enceinte de traitement, son point le plus bas étant à au moins 1 m au-dessus de la zone de raccordement entre la conduite de séchage des fines à traiter et l'enceinte de traitement.

Ainsi l'installation et, particulièrement, l'enceinte de traitement utilisées pour la mise en oeuvre de l'invention diffèrent essentiellement de celles qui sont utilisées pour le séchage et le préchauffage du charbon conformément à l'enseignement du brevet français Nₒ 1555546, par le fait que le mobile de broyage se trouve placé non à la base de la zone fluidisée, mais à la partie supérieure ou médiane de celle-ci, ce qui a pour effet d'augmenter le temps de séjour du charbon au sein du lit fluidisé.

D'autres caractéristiques et avantages ressortiront de la description, qui sera donnée ci-après uniquement à titre d'exemple, d'un mode de réalisation de l'invention. On se reportera, à cet effet, au dessin annexé dont la figure unique représente schématiquement une installation selon l'invention avec une enceinte de traitement de fluidisation selon l'invention, pour la mise en oeuvre du procédé de l'invention.

L'installation représentée comporte une enceinte 1 de traitement par fluidisation comportant une section droite rectangulaire constante sur une hauteur H, raccordée progressivement à sa base à une conduite 2 pour un agent gazeux de fluidisation et, progressivement, par une zone de raccordement en rétrécissement 3, pour augmentation de vitesse, à une conduite 4 d'entraînement des fines traitées. Du charbon à l'état de fines est amené par un convoyeur 5 sur un crible 6 où le passant est repris par un dispositif chargeur à vis 7 d'introduction des fines de charbon dans la conduite 2. Pour créer un mouvement ascendant de l'agent gazeux de fluidisation et d'entraînement, il est prévu une chambre de combustion 8 alimentée en gaz et en air respectivement par les conduites 9 et 10, l'air étant pulsé par un ventilateur 11. Un dispositif de régulation 12 asservit les débits de gaz et d'air à une température de consigne mesurée par une sonde thermométrique 13 disposée dans l'enceinte 1 et régule la proportion de gaz et d'air avec un excès d'air tel que les fumées produites dans la chambre de combustion 8 aient une teneur en oxygène supérieure à 10%.

La hauteur H de la section constante de la partie parallélépipédique de l'enceinte 1 est de 3 m. Cette partie de l'enceinte, dont la section transversale est de 0,56 mxO,18 m, comprend un mobile tournant 14 d'axe horizontal 15 du type broyeur à impact, tel qu'un broyeur à barreaux ou à marteaux d'un diamètre de 0,4 m; mais, contrairement à ce qui se fait habituellement, l'axe de ce mobile 14 est à une hauteur telle qu'il subsiste 1 m environ entre son point le plus bas et la partie inférieure de la partie parallélépipédique de l'enceinte. Selon l'observation du demandeur, le mobile disposé conformément à l'invention joue un rôle de dispersion et/ou de régulation plus que de broyage, le charbon étant introduit déjà fin. Le mobile étant en position plus haute que d'usage, le lit fluidisé est plus dense et le temps de séjour est donc plus long, ce qui est favorable à un traitement plus poussé.

La conduite 4 d'entraînement du charbon oxydé débouche dans une batterie de cyclones 16, au vortex desquels on évacue les fumées et à la pointe desquels on recueille directement le charbon oxydé dans une trémie 17 étanche, à l'exception d'un évent de dégazage 18; à la base de cette trémie est disposée une vis humidificatrice de reprise 19 vers une utilisation 20. On voit que, les fumées oxydantes - mais ayant perdu une partie de leur pouvoir oxydant - servant de fluide de transport pneumatique, l'atmosphère dans la trémie est constituée par ces fumées qui sont alors relativement pauvres en oxygène, et en tout cas plus pauvres que l'air. La trémie 17 peut être montée sur pesons en vue de tout usage possible, tel le déclenchement de vidage de charge vers l'utilisation 20 ou tel l'arrêt de l'alimentation par la vis 7.

Le réglage de l'installation se fera en fait de la façon suivante:
- L'opérateur choisit un débit de charbon.
- Le débit d'air au brûleur est maintenu constant.
- La température dans la zone de réaction est maintenue constante par action sur le débit de gaz. Si la température du lit chute (humidité du charbon augmentant, par exemple), le débit de gaz est augmenté, la température des fumées d'attaque augmente alors, tandis que l'excès d'air diminue, ce qui entraîne une remontée de la température dans la zone de réaction. Si, au contraire, la température monte, le débit de gaz doit être réduit et la température des fumées d'attaque va diminuer. Toutefois, l'excès d'air augmentant, il peut y avoir emballement de la réaction.

Aussi convient-il d'avoir en sécurité une injection d'eau dans la zone de réaction, comme il est connu en soi.

### Exemple:

L'installation décrite a été utilisée pour traiter un charbon flambant gras ayant les caractéristiques suivantes:
Indice de gonflement 5 selon norme AFNOR NF M 11 001 de novembre 1968
Teneur en matières volatiles sur sec: 37%
Taux de cendres: 5%
Humidité: 6,1%
Granulométrie: 98% < 5 mm, 86,4% < 3,15 mm, 71,1% < 2 mm, 22,2% < 0,5 mm
Des produits plus grossiers risqueraient de produire des bourrages.

Les conditions de marche de l'installation étaient les suivantes:
- Débit de charbon: 700 kg/h sur sec (soit environ 7000 kg/h/m² de section de la zone de traitement).
- Température des gaz à la sortie de la chambre de combustion: 780° C.
- Teneur en oxygène des gaz à la sortie de la chambre de combustion : 1 5%.
- Température de traitement (zone de broyage et d'oxydation): 340° C.
- Vitesse à vide des fumées (zone de broyage et d'oxydation) : 3,5 m/s.
- Perte de charge (zone de broyage et d'oxydation) : 425 mm CE.

Le charbon oxydé obtenu dans ces conditions avait les caractéristiques suivantes:
Indice de gonflement: 1 à 1,5 selon norme AFNOR.
Matières volatiles: 33,5 à 35,5%.
Humidité (après vis humidificatrice): 9%.
Taux de cendres: 4,9%.
Granulométrie: 91 à 96% < 2 mm, 38 à 46% < 0,5 mm.

On voit que l'invention a permis de réduire substantiellement l'indice de gonflement, sans réduction notable de la teneur en matières volatiles et que le charbon ainsi traité peut servir de matière première pour faire un semi-coke, ce qui était impossible avec le charbon de départ. On peut même, sans passer par une vis humidificatrice, utiliser directement le charbon oxydé pour le carboniser immédiatement en four tournant ou en fluidiseur.

## Revendications

1. Procédé de modification par oxydation ménagée des propriétés de gonflement d'un charbon gonflant d'indice de gonflement AFNOR compris entre 2,5 et 6, tel qu'un flambant gras, dans lequel on soumet dans une enceinte de fluidisation comportant une zone supérieure rétrécie d'entraînement des fines dudit charbon à un traitement en lit fluidisé dans lequel on règle la température à au moins 300° C au moyen de fumées chaudes de combustion ayant une teneur en oxygène supérieure à 10%, caractérisé en ce qu'on introduit dans l'enceinte de fluidisation le charbon à une granulométrie plus grossière que la granulométrie des fines désirée et en ce qu'on le soumet dans l'enceinte de fluidisation à un traitement de broyage.

2. Procédé selon la revendication 1, caractérisé en ce qu'on règle la température dans le lit fluidisé entre 300 et 360° C, de préférence au voisinage de 340° C.

3. Procédé selon la revendication 2, caractérisé en ce qu'on règle la température des fumées chaudes de combustion à une valeur comprise entre 500 et 800° C.

4. Procédé selon la revendication 1, caractérisé en ce qu'on soumet les fines à un traitement de broyage par impact dans une zone de l'enceinte comprise entre le lit fluidisé et la zone rétrécie d'entraînement.

5. Procédé selon la revendication 1, caractérisé en ce que, avant de les introduire dans l'enceinte de fluidisation, on sèche les fines.

6. Procédé selon la revendication 5, caractérisé en ce qu'on sèche les fines en les introduisant dans un courant à vitesse d'entraînement des fumées chaudes de fluidisation.

7. Procédé selon la revendication 1, caractérisé en ce qu'on amène les fines traitées à un récipient de stockage et on établit dans ce récipient de stockage une atmosphère appauvrie en oxygène.

8. Procédé selon la revendication 7, caractérisé en ce que, pour obtenir une atmosphère appauvrie en oxygène, on introduit dans ledit récipient de stockage une partie des fumées ayant entraîné les fines traitées.

9. Installation pour la mise en oeuvre du procédé selon l'une quelconque des revendications 1 à 8, comprenant:
- une enceinte de traitement par fluidisation à la base de laquelle débouche un conduit d'un agent gazeux de fluidisation et d'entraînement et munie d'un mobile de broyage par impact,
- des moyens d'introduction dans ladite enceinte et/ou ledit conduit de fines de charbon à traiter,
- une conduite d'entraînement des fines traitées par l'agent gazeux se raccordant à la partie supérieure de l'enceinte de traitement par fluidisation,
- une chambre de combustion pour la production de l'agent gazeux de fluidisation et d'entraînement dirigé vers le conduit débouchant dans l'enceinte de traitement par fluidisation, ladite chambre de combustion comportant au moins un brûleur,
- des moyens de régulation d'un combustible liquide ou gazeux amené au brûleur asservis à des moyens de mesure de température dans ladite enceinte et des moyens de réglage du taux d'air de combustion,
caractérisée en ce que le mobile de broyage par impact (14) est disposé dans une zone intermédiaire de l'enceinte (1 ) de traitement, son point le plus bas étant à au moins 1 m au-dessus de la zone de raccordement entre la conduite (2) de séchage des fines à traiter et l'enceinte de traitement (1 ), les moyens de réglage du taux d'air de combustion étant réglables pour assurer un excès d'air.

10. Enceinte de traitement par fluidisation et broyage à la base de laquelle débouche un conduit d'un agent gazeux de fluidisation et d'entraînement, et munie d'un mobile de broyage par impact comportant des moyens d'introduction dans ladite enceinte et/ou ledit conduit de matériaux granuleux et/ou pulvérulents et comportant une conduite d'entraînement des matériaux traités par l'agent gazeux se raccordant à la partie supérieure de l'enceinte de traitement par fluidisation et broyage, caractérisée en ce que le mobile de broyage par impact (14) est disposé dans une zone intermédiaire de l'enceinte (1 ) de traitement, son point le plus bas étant à au moins 1 m au-dessus de la zone de raccordement entre la conduite (2) de séchage des fines à traiter et l'enceinte de traitement (1).

## Patentansprüche

1. Verfahren zur Modifizierung, durch gelenkte Oxidation, der Bläheigenschaften einer blähenden Kohle mit einem Blähgrad nach AFNOR zwischen 2,5 und 6, beispielsweise einer langflammigen Fettkohle, wobei man in einem Fluidisierungsgefäss mit einer oberen eingeschnürten Mitreissezone Feinteile der Kohle einer Behandlung im Wirbelbett aussetzt, in welchem man die Temperatur auf wenigstens 300° C mittels heisser Verbrennungsrauchgase einstellt, die einen Sauerstoffgehalt von mehr als 10% aufweisen, dadurch gekennzeichnet, dass man in das Wirbelgefäss die Kohle mit einer Granulometrie, die grösser als die gewünschte Granulometrie der Feinteile ist, einführt und sie im Wirbelgefäss einer Mahlbehandlung aussetzt.

2. Verfahren nach Anspruch 1, dadurch gekennzeichnet, dass man die Temperatur im Wirbelbett zwischen 300 und 360° C, vorzugsweise benachbart 340° C, einstellt.

3. Verfahren nach Anspruch 2, dadurch gekennzeichnet, dass die Temperatur der heissen aus der Verbrennung stammenden Rauchgase auf einen Wert zwischen 500 und 800° C eingestellt wird.

4. Verfahren nach Anspruch 1, dadurch gekennzeichnet, dass man die Feinkohle einer Mahlbehandlung durch Aufschlag in einer Zone des Gefässes aussetzt, die sich zwischen dem Wirbelbett und der eingeschnürten Mitreissezone befindet.

5. Verfahren nach Anspruch 1, dadurch gekennzeichnet, dass vor dem Einführen in die Wirbelkammer die Feinkohle getrocknet wird.

6. Verfahren nach Anspruch 5, dadurch gekennzeichnet, dass man die Feinteile der Kohle trocknet, indem man sie in einem Strom bei Mitreissegeschwindigkeit der heissen Wirbelbettrauchgase einführt.

7. Verfahren nach Anspruch 1, dadurch gekennzeichnet, dass man die behandelten Feinteile der Kohle einem Speichergefäss zuführt und dass man in diesem Speichergefäss eine an Sauerstoff verarmte Atmosphäre herstellt.

8. Verfahren nach Anspruch 7, dadurch gekennzeichnet, dass zum Erhalt einer an Sauerstoff verarmten Atmosphäre in diesen Speicherbehälter einen Teil der Rauchgase, welche die behandelten Feinteile mitgerissen hat, einführt.

9. Vorrichtung zur Durchführung des Verfahrens nach einem der Ansprüche 1 bis 8, mit:
- einem Wirbelbettbehandlungsgefäss, an dessen Basis eine Leitung eines gasförmigen Fluidisierungs- und Behandlungsmittels mündet und mit einem beweglichen Mahlaufschlagelement ausgestattet ist,
- Einrichtungen, um in dieses Gefäss und/ oder diese Leitung zu behandelndes Kohlenklein einzuführen,
- einer Leitung zur Behandlung des durch das gasförmige Mittel behandelten Kohlenkleins, die mit dem oberen Teil der Wirbelbettbehandlungskammer verbunden ist,
- einer Brennkammer zur Erzeugung des gasförmigen Fluidisierungs- und Behandlungsmittels, die gegen die Leitung gerichtet ist, welche in das Wirbelbettbehandlungsgefäss mündet, wobei die Brennkammer über wenigstens einen Brenner verfügt, und
- Einrichtungen zur Steuerung eines flüssigen oder gasförmigen dem Brenner zugeführten Brennstoffs, die Temperaturmesseinrichtungen in diesem Gefäss zugeordnet sind und mit Einrichtungen zum Einstellen des Verbrennungsluftanteils versehen sind,
dadurch gekennzeichnet, dass das bewegliche Mahlschlagelement (14) in einer Zwischenzone des Behandlungsgefässes (1 ) angeordnet ist und dass sein niedrigster Punkt wenigstens 1 m oberhalb der Verbindungszone zwischen der Leitung (2) zum Trocknen des zu behandelnden Kohlenkleins und dem Behandlungsgefäss (1) liegt, und dass die Einrichtungen zum Einstellen des Brennluftanteils zur Sicherung eines Luftüberschusses einstellbar ausgebildet sind.

10. Gefäss zur Behandlung durch Wirbeln und Mahlen, an dessen Basis eine Leitung für ein gasförmiges Fluidisierungs- und Mitreissemittel mündet und das mit einem beweglichen Mahlschlagelement versehen ist, mit Einrichtungen, um in dieses Gefäss und/oder diese Leitung granulatförmig und/oder pulverförmige Materialien einzuführen und mit einer Leitung zum Mitreissen der durch das gasförmige Behandlungsmittel mitgerissenen Materialien, die mit dem oberen Teil des Wirbel-und Mahlbehandlungsgefässes verbunden ist, dadurch gekennzeichnet, dass das bewegliche Mahlschlagelement (14) in einer Zwischenzone des Behandlungsgefässes (1 ) angeordnet ist und dass sein tiefster Punkt wenigstens 1 m oberhalb der Verbindungszone zwischen der Leitung zum Trocknen des zu behandelnden Kohlenkleins und der Behandlungskammer (1) angeordnet ist.

## Claims

1. A process for the modification by controlled oxidation of the swelling properties of a swelling coal with an AFNOR swelling index between 2.5 and 6, such as a rich burning coal, in which fines of the said coal are subjected, in a fluidisation enclosure comprising a narrow upper entrainment zone, to a treatment in a fluidised bed in which the temperature is regulated at at least 300° C by means of hot combustion fumes having an oxygen content greater than 10%, characterised in that the granulometry of the coal which is introduced into the fluidisation enclosure is coarser than the desired granulometry of the fines, and in that it is subjected to a grinding treatment in the fluidisation enclosure.

2. A process according to claim 1, characterised in that the temperature in the fluidised bed is controlled between 300 and 360° C, preferably in the region of 340° C.

3. A process according to claim 2, characterised in that the temperature of the hot combustion fumes is controlled at a value between 500 and 800° C.

4. A process according to claim 1, characterised in that the fines are subjected to an impact grinding treatment in a zone of the enclosure between the fluidised bed and the narrow entrainment zone.

5. A process according to claim 1, characterised in that the fines are dried before being introduced into the fluidisation enclosure.

6. A process according to claim 5, characterised in that the fines are dried by being introduced into a stream at the entrainment velocity of the hot fluidisation fumes.

7. A process according to claim 1, characterised in that the treated fines are taken to a storage receiver and an oxygen-deficient atmosphere is established in this storage receiver.

8. A process according to claim 7, characterised in that to obtain an oxygen-deficient atmosphere, a part of the fumes which have entrained the treated fines is introduced into the said storage receiver.

9. An installation for carrying out the process according to any one of claims 1 to 8, comprising:
- a fluidisation treatment enclosure into the base of which issues a duct for a gaseous fluidisation and entrainment agent, and which is provided with a mobile impact grinder,
- means for introducing fines of coal to be treated into the said enclosure and/or into the said duct,
- a duct for entrainment of the treated fines by the gaseous agent, which is connected to the upper part of the fluidisation treatment enclosure,
- a combustion chamber for the production of the gaseous fluidisation and entrainment agent directed towards the duct issuing into the fluidisation treatment enclosure, the said combustion chamber comprising at least one burner,
- means of controlling a liquid or a gaseous fuel supplied to the burner which are controlled by means for measuring the temperature in the said enclosure and by means for controlling the proportion of combustion air,
characterised in that the mobile impact grinder (14) is arranged in an intermediary zone of the treatment enclosure (1) and its lowest point is at least 1 m above the zone connecting the drying duct (2) for the fines to be treated and the treatment enclosure (1), and the means of controlling the proportion of combustion air can be regulated to ensure an excess of air.

10. An enclosure for treatment by fluidisation and grinding into the base of which issues a duct for a gaseous fluidisation and entrainment agent and which is provided with a mobile impact grinder, comprising means for introducing granular and/or pulverulent materials into the said enclosure and/or the said duct and comprising a duct for entrainment of the materials treated by the gaseous agent, which is connected to the upper part of the fluidisation and grinding treatment enclosure, characterised in that the mobile impact grinder (14) is arranged in an intermediary zone of the treatment enclosure (1 ), and its lowest point is at least 1 m above the zone connecting the drying duct (2) for the fines to be treated and the treatment enclosure (1).
